# EUROPÄISCHE PATENTANMELDUNG

(11) **EP 4 656 775 A1**
(43) Veröffentlichungstag der Anmeldung: **03.12.2025**
(21) Anmeldenummer: 24178793.6
(22) Anmeldetag: 29.05.2024
(51) Int. Cl.: C25D 3/06, C25D 3/56, C25D 5/14, C25D 5/00, C25D 17/10

(54) **KORROSIONSBESTÄNDIGE CR(III)-BESCHICHTUNG**

(71) Anmelder: topocrom systems AG, 8212 Neuhausen am Rheinfall (CH)
(72) Erfinder: Krambeer, Falko, 74321 Bietigheim-Bissingen (DE); Bossart, Daniel, 9492 Eschen (LI); Klos, Johannes, 55234 Albig (DE); Klos, Klaus-Peter, 65468 Trebur (DE)
(74) Vertreter: Hepp Wenger Ryffel AG

(57) **Zusammenfassung**

Die vorliegende Erfindung betrifft einen galvanisch beschichteten Artikel, umfassend ein Substrat und eine Beschichtung, welche eine aus einer Cr(III)-Verbindung erzeugte Hartchromschicht umfasst, dadurch gekennzeichnet, dass die Beschichtung zusätzlich Zink aufweist. Der galvanisch beschichtete Artikel zeichnet sich durch eine hohe Korrosionsbeständigkeit auf. Die vorliegende Erfindung betrifft weiterhin ein Verfahren zur Herstellung des galvanisch beschichteten Artikels, umfassend den Schritt der Erzeugung einer galvanischen Beschichtung auf einer Oberfläche eines Substrats, wobei diese Erzeugung die galvanischen Abscheidung einer Cr(III)-Verbindung aus einem galvanischen Bad umfasst und während des Verfahrens zusätzlich Zinkionen galvanisch abgeschieden werden.

## Beschreibung

Die vorliegende Erfindung betrifft einen korrosionsbeständigen, galvanisch beschichteten Artikel mit einer Chromschicht aus einer Chrom(III)-Verbindung, sowie ein Verfahren zu dessen Herstellung.

Die Beschichtung von Gegenständen mit einer Chromschicht ist ein seit vielen Jahren durchgeführtes Verfahren. Man unterscheidet zwischen sogenannten Glanzchrombeschichtungen von etwa bis 2 µm Dicke, welche vor allem dekorativen Zwecken dienen, und sogenannten Hartchromschichten mit grösseren Schichtdicken. Hartchromschichten verleihen einem Gegenstand technische Funktionalität und werden beispielsweise bei der Herstellung von Dressierwalzen beziehungsweise Richtwalzen in der Stahlindustrie oder Förderwalzen für faserartige Produkte eingesetzt.

In der EP-0 565 070 B1 und der EP-0 722 515 B1 ist ein Verfahren zur galvanischen Oberflächenbeschichtung beschrieben, mit welchem eine Chrombeschichtung unter Bedingungen einer bestimmten Stromführung galvanisch auf die Oberfläche eines Substrats aufgebracht wird. Dieses Verfahren ist mittlerweile als TOPOCROM^{®}-Verfahren im Markt etabliert. Mit dem TOPOCROM^{®}-Verfahren kann eine Chrombeschichtung in verschiedenen Variationen auf einfache Weise aufgetragen werden, ohne dass mechanische oder chemische Vor- oder Nachbehandlungen der Oberfläche erforderlich sind. Insbesondere entfällt die Notwendigkeit für eine Kugel- oder Sandstrahlungsbehandlung der zu beschichtenden Oberfläche, welche zu einer für die Verarbeitung von Carbonfasern ungünstigen Oberflächentextur ("Orangenhaut") führt.

Hartchromschichten werden im Stand der Technik kommerziell aus Chromelektrolyten abgeschieden, welche Chrom im sechswertigen Zustand enthalten. In den letzten Jahren wurde der Einsatz von Cr(VI)-Elektrolyten aber regulatorisch immer mehr eingeschränkt, da Cr(VI)-Verbindungen als erheblich gesundheits- und umweltgefährdend eingestuft werden.

Eine mögliche Alternative ist der Einsatz von Cr(III)-Elektrolyten in galvanischen Beschichtungsverfahren. Im Bereich dekorativer Verchromungsverfahren zum Erhalt von Schichtdicken im Bereich von 200 nm bis 1000 nm kommen Cr(III)-Elektrolyte bereits zum Einsatz. Für die Hartverchromung mit den erheblich grösseren abzuscheidenden Schichtdicken gibt es aber bislang keine grosstechnisch einsetzbare Verfahrensführung, mit welcher sich Chromschichten mit den erforderlichen Eigenschaften unter Verwendung von Cr(III)-Elektrolyten mit einer Schichtdicke von ≥ 3 µm herstellen lassen.

In der Patentanmeldung EP23217110.8 hat die Anmelderin eine Vorrichtung und ein Verfahren zur galvanischen Abscheidung einer Hartchromschicht aus einer Chrom(III)-Verbindung auf einer Oberfläche eines Substrats beschrieben. Die Vorrichtung umfasst eine Anode und ein galvanisches Bad, in welchem das als Kathode fungierende Substrat eingeführt werden kann, wobei das galvanische Bad eine Cr(III)-Verbindung und eine Carboxylverbindung der Formel R-COOH oder ein Salz davon enthält, wobei R H oder ein C1-10-Alkylrest ist, dadurch gekennzeichnet, dass die Anode durch eine kationenionenselektive Membran vom galvanischen Bad getrennt ist.

Es hat sich gezeigt, dass zwar die Abscheidung einer Hartchromschicht aus einer Chrom(III)-Verbindung auf diese Weise sehr gut realisiert werden kann, die so erhaltene Hartchromschicht aber bezüglich ihrer Korrosionsbeständigkeit im Vergleich zu herkömmlichen Hartchromschichten aus Cr(VI)-Verbindungen nachteilig ist.

Es bestand daher die Aufgabe der vorliegenden Erfindung, einen galvanisch beschichteten Artikel mit einer Chromschicht, vorzugsweise Hartchromschicht, aus einer Chrom(III)-Verbindung, sowie ein Verfahren zu dessen Herstellung bereitzustellen, welcher eine verbesserte Korrosionsbeständigkeit aufweist.

Diese Aufgabe wird durch die vorliegende Erfindung gelöst.

Im Detail betrifft die vorliegende Erfindung einen galvanisch beschichteten Artikel, umfassend ein Substrat und eine Beschichtung, welche eine aus einer Cr(III)-Verbindung erzeugte Chromschicht, vorzugsweise Hartchromschicht, umfasst, dadurch gekennzeichnet, dass die Chromschicht, vorzugsweise Hartchromschicht, zusätzlich Zink aufweist.

Es wurde erfindungsgemäss gefunden, dass die Anwesenheit von Zink einen unerwartet hohen Korrosionsschutz für eine aus einer Cr(III)-Verbindung erzeugte Chromschicht, vorzugsweise Hartchromschicht bereitstellt.

Erfindungsgemäss wird Korrosionsbeständigkeit in einem neutralen Salzsprühnebeltest nach DIN EN ISO 9227 bestimmt.

Erfindungsgemäss wird unter einer «Beschichtung» ein System aus einer oder mehreren Schichten verstanden, welche auf einer Substratoberfläche galvanisch abgeschieden sind.

Chromschichten, welche aus galvanischen Bädern mit einer Cr(III)-Verbindung als Cr-Quelle abgeschieden wurden, zeigen in diesem Salzsprühnebeltest keinerlei Korrosionsschutz. Bereits nach wenigen Minuten/Stunden waren deutliche Rotrostflecken beobachtbar. Versuche, die Korrosionsbeständigkeit durch Massnahmen wie die Bereitstellung einer (bei aus einer Cr(VI)-Verbindung hergestellten Schichten taugliche) Nickelschicht zwischen der Substratoberfläche und der Schicht aus dreiwertigem Chrom zu erhöhen, brachten keine ausreichende Verbesserung.

Ohne auf eine Theorie festgelegt zu sein, wird erfindungsgemäss vermutet, dass die Korrosion von Schichten aus dreiwertigem Chrom nicht von aussen eingetragen wird, sondern auf Unregelmässigkeiten in der Substratoberfläche beruhen (beispielsweise durch Fehlstellen oder Flüssigkeitsrückstände induziert), welche die Bildung von Rissen in der aufgetragen Chromschicht begünstigen, welche sich im schlimmsten Fall durch die gesamte aufgetragene Chromschicht erstrecken. In diesem Fall können die Risse durch die Oberfläche der aufgetragenen Chromschicht brechen. Es kann dann sehr schnell Korrosion auftreten, im schlimmsten Fall sogar ohne äussere Einflüsse (wie dem Salzsprühnebeltest).

Es wird vermutet, dass die hohe Korrosionsanfälligkeit von aus Cr(III)-Verbindungen galvanisch erzeugten Chromschichten darauf beruht, dass der Schichtaufbau in einem Winkel von etwa 90° zur Substratoberfläche erfolgt, was die Bildung der vorstehend beschriebenen Risse durch die gesamte Chromschicht begünstigen könnte.

Erfindungsgemäss wurde gefunden, dass im Gegensatz zu anderen Metallen wie Nickel oder Kupfer, deren Anwesenheit in einer derartigen Beschichtung keine ausreichende Verbesserung der Korrosionsbeständigkeit bewirkt, ein Anteil von Zink in der Chromschicht, vorzugsweise Hartchromschicht, zu einer überraschend hohen Korrosionsbeständigkeit einer aus Cr(III)-Verbindungen galvanisch erzeugten Chromschicht in einem neutralen Salzsprühnebeltest nach DIN EN ISO 9227 von mindestens 72 h, vorzugsweise mindestens 120 h, bevorzugter mindestens 300h und besonders bevorzugt mindestens 500 h führt.

Mit Hilfe eines Salzsprühnebeltests nach DIN EN ISO 9227 (NSS-Test) kann prinzipiell die Korrosionsbeständigkeit eines Werkstoffes oder einer darauf befindlichen Korrosionsschutzbeschichtung ermittelt werden. Während der Prüfung befinden sich die Prüflinge in einer Kammer, in der bei einer Temperatur von 35 °C kontinuierlich eine 5%ige Kochsalzlösung mit kontrolliertem pH-Wert vernebelt wird. Der Nebel schlägt sich auf den Prüflingen nieder und überzieht diese mit einem korrosiv wirkenden Salzwasserfilm. Die Prüfdauern richten sich nach der zu erwartenden Korrosionsbeständigkeit des geprüften Materialsystems. Nach Abschluss der Salzsprühnebelprüfung werden die Prüflinge mit entionisiertem Wasser abgespült, um lose anhaftende Korrosionsprodukte zu entfernen. Visuell oder unter Verwendung elektrischer sowie mikroskopischer Verfahren wird dann der Korrosionsangriff auf das geprüfte Materialsystem beurteilt.

Gemäss der vorliegenden Erfindung hat sich gezeigt, dass eine hohe Korrosionsbeständigkeit erreicht werden kann, wenn Zink innerhalb der Chromschicht, vorzugsweise Hartchromschicht bereitgestellt ist.

Erfindungsgemäss bevorzugt ist das Zink in der Chromschicht, vorzugsweise Hartchromschicht in einer Menge von 0,1 bis 10 Gew.-% Zn, vorzugsweise 1 bis 5 Gew.-% Zn enthalten. Dies kann erfindungsgemäss dadurch erreicht werden, dass Zinkionen in das eine Cr(III)-Verbindung aufweisende galvanische Bad gegeben und zusammen mit dem Chrom unter Erhalt einer Zink-haltigen Chromschicht, vorzugsweise Hartchromschicht, galvanisch abgeschieden werden. Vorzugsweise werden die Zinkionen in Form einer Zinkverbindung wie Zn-Formiat, eines Zn-Salzes einer Carbonsäure, ZnCl₂ oder ZnSO₄ zugegeben.

Es ist hierbei bevorzugt, dass das eine Cr(III)-Verbindung aufweisende galvanische Bad einen Anteil von Zinkionen im Bereich von 1 bis 800 ppm, vorzugsweise 50 bis 600 ppm, besonders bevorzugt 100 bis 500 ppm aufweist.

Untersuchungen haben ergeben, dass die aus einem solchen galvanischen Bad abgeschiedene Chromschicht, vorzugsweise Hartchromschicht eine halbschalige Struktur mit zwischen den Halbschalen angeordneten Zinkschichten aufweist. Bei den Halbschalen kann es sich beispielsweise um CrZn-Halbschalen oder um eine halbschalige Struktur mit Zinkeinlagerungen handeln.

Eine wie vorstehend beschrieben Ausbildung von Rissen, welche sich von der Oberfläche des Substrats bis zur Oberfläche der Chromschicht, vorzugsweise Hartchromschicht erstrecken, wurde bei dieser Ausführungsform nicht beobachtet.

Erfindungsgemäss wird die galvanische Abscheidung einer derartigen Zink-haltigen Chromschicht, vorzugsweise Hartchromschicht vorzugsweise unter Bedingungen (Stromdichte, Temperatur, Art des Substrats) durchgeführt, wie sie nachstehend für die Herstellung einer reinen Hartchromschicht beschrieben sind.

Erfindungsgemäss umfasst der galvanisch beschichtete Artikel eine Chromschicht, vorzugsweise Hartchromschicht in seiner Beschichtung.

Wie in der Patentanmeldung EP23217110.8 der Anmelderin beschrieben, muss für eine grosstechnische Abscheidung von Hartchromschichten die Oxidation von Carboxylationen zu CO₂ an der Anode unterbunden oder zumindest signifikant eingeschränkt werden. Dieses Ziel kann erreicht werden, indem die Anode durch eine ionenselektive Membran vom galvanischen Bad getrennt wird. So ist eine stabile Verfahrensführung über einen längeren Zeitraum möglich, da es nicht zu einem raschen und signifikanten Anstieg des pH-Wertes kommt. Auf diese Weise können die für eine Hartverchromung erforderlichen hohen Schichtdicken stabil abgeschieden werden.

Bei einer galvanischen Abscheidung aus einem Bad mit Cr(III)-Ionen kann unter Umständen eine Oxidation von Cr(III)-Ionen zu Cr(VI)-Ionen auftreten. Dies ist grundsätzlich unerwünscht und kann eine erfolgreiche Hartverchromung vollständig unterbinden. Vorzugsweise ist daher die Anode aus einem Material gefertigt, an welchem es nicht zu einer Oxidation von Cr(III)-Ionen zu Cr(VI)-Ionen kommt. Grundsätzlich kann die Herstellung der Hartchromschicht mit jedem Anodenmaterial durchgeführt werden, welches für eine galvanische Abscheidung aus einem chromhaltigen galvanischen Bad eingesetzt werden kann. Bevorzugt wird eine Anode eingesetzt, welche eine Metallmischoxid (MMO)-Elektrode ist.

Metallmischoxid (MMO)-Elektroden sind hinlänglich bekannt und kommerziell verfügbar. Zur Herstellung dieser MMO-Elektroden wird ein Substrat (z. B. eine Titanplatte oder ein Titangitter) mit einer dünnen Schicht aus anderen Metallen (beispielsweise ausgewählt aus der Gruppe bestehend aus Ruthenium, Iridium und Tantal) oder Verbindungen davon wie beispielsweise deren Oxiden beschichtet, um den Anoden bestimmte Eigenschaften zu verleihen.

Wird die galvanische Abscheidung mit einer Metallmischoxid (MMO)-Elektrode als Anode durchgeführt, kann eine unerwünschte Oxidation von Cr(III)-Ionen zu Cr(VI)-Ionen vermieden werden.

Die Anode ist durch eine kationenionenselektive Membran vom galvanischen Bad getrennt. Kationenselektive Membranen sind hinlänglich bekannt und kommerziell verfügbar. Beispielhaft seien perfluorierte Kationenaustauschermembrane genannt. Kationenselektive Membranen können von Kationen durchdrungen werden, nicht aber von Anionen.

Grundsätzlich kann die Anode auf jede Art mittels einer kationenselektiven Membran von dem galvanischen Bad getrennt werden. Beispielsweise kann das galvanische Bad durch eine kationenselektive Membran in zwei Abschnitte, vorzugsweise zwei Hälften getrennt werden, indem eine kationenselektive Membran an einer gewünschten Position innerhalb des galvanischen Bades bereitgestellt wird.

Es ist bevorzugt, dass die Anode und die kationenselektive Membran in einem Behälter, vorzugsweise einem Kunststoffbehälter, angeordnet sind, wobei der Behälter einen Einlass und einen Innenraum umfasst, wobei sich die Anode in dem Innenraum befindet und ein durch den Einlass tretendes Medium nur durch Hindurchtreten durch die kationenselektive Membran in den Innenraum gelangen kann. Die Form des Behälters ist frei wählbar und kann beispielsweise die Form eines Würfels, Quaders oder Zylinders haben.

Beispielsweise kann es sich um einen quaderförmigen oder würfelförmigen Behälter handeln, welcher eine offene Seitenfläche aufweist. Diese offene Seitenfläche kann mittels einer Platte verschlossen werden, welche Öffnungen für den Durchtritt der Elektrolytlösung in den Behälter aufweist. Die Öffnungen müssen derart dimensioniert sein, dass die in der Elektrolytlösung enthaltenen Moleküle und Ionen hindurchtreten können.

Hinter der Platte ist eine kationenselektive Membran derart angeordnet, dass die durch die Platte hindurchtretenden Moleküle und Ionen durch die kationenselektive Membran treten müssen, um in den Innenraum des Behälters und somit zu der in diesem Innenraum angeordneten Anode zu gelangen.

Der Behälter ist vorzugsweise derart dimensioniert, dass er genügend Raum zur Aufnahme einer herkömmlichen Anode aufweist, aber möglichst wenig Volumen des galvanischen Bades einnimmt.

Die im Behälter angeordnete Anode ist durch eine elektrische Verbindung wie ein Stromkabel mit einer Stromquelle wie einer Batterie verbunden. Hierbei ist die elektrische Verbindung derart durch eine Fläche, vorzugsweise die Deckfläche, des Behälters geführt, dass an der Stelle des Durchtritts keine Moleküle oder Ionen der Elektrolytlösung in den Behälter gelangen können.

Die erfindungsgemäss verwendbare Vorrichtung zur galvanische Beschichtung weist ein galvanisches Bad auf. Je nach Art der gewünschten galvanischen Abscheidung (zinkhaltige Chromschicht, vorzugsweise Hartchromschicht, reine Chromschicht, vorzugsweise Hartchromschicht) ist das galvanische Bad wie vorstehend beschrieben unterschiedlich zusammengesetzt.

Das galvanische Bad ist in einem Behälter bereitgestellt, wie er üblicherweise in der Galvanik zum Einsatz kommt. In dem Behälter sind dem neben dem galvanischen Bad (d.h. der Elektrolytlösung) noch die vorstehend beschriebe Anode, die kationenselektive Membran (im Fall der Abscheidung einer Chromschicht, vorzugsweise Hartchromschicht) und ein zu beschichtendes Substrat bereitgestellt. Während der galvanischen Abscheidung fungiert das Substrat als Kathode.

Als Substrat kann grundsätzlich jedes für eine galvanische Abscheidung geeignete und stromleitende Material eingesetzt werden. Erfindungsgemäss bevorzugt handelt es sich um ein Substrat aus einem Metall wie Eisen oder Stahl.

Es ist nicht erforderlich, kann aber in bestimmten Fällen sinnvoll sein, das Substrat für die galvanische Abscheidung einer konventionellen Vorbehandlung wie beispielsweise Auftragen einer Nickelschicht zu unterziehen, um es der galvanischen Abscheidung erst zugänglich zu machen. Insbesondere entfällt die Notwendigkeit für eine Kugel- oder Sandstrahlungsbehandlung oder für zusätzliche aufwendige chemische und/oder elektrochemische Vorbehandlungsstufen der zu beschichtenden Oberfläche, welche zu einer ungünstigen Oberflächentextur ("Orangenhaut") führt. Erfindungsgemäss kann eine reine Chromschicht aus einem Cr(III)-Elektrolyten oder eine zinkhaltige Chromschicht aus einem mit Zinkionen versetzten Cr(III)-Elektrolyten direkt auf das Substrat aufgebracht werden. Wie erwähnt kann es aber unter Umständen sinnvoll beziehungsweise angebracht sein, eine derartige Vorbehandlung durchzuführen.

Vorzugsweise kann auf das Substrat vor der galvanischen Abscheidung, insbesondere der galvanischen Abscheidung einer Chromschicht, vorzugsweise Hartchromschicht, eine Schicht aus einer Polyhydroxyverbindung wie Glycerin aufgetragen werden, wie es in der EP-3 000 918 A1 beschrieben ist.

Die Anode und das als Kathode fungierende Substrat sind mittels elektrischer Leitungen, beispielsweise Stromkabeln, mit einer Stromquelle verbunden. Die Stromquelle bildet zusammen mit der Anode und dem als Kathode fungierenden Substrat einen Stromkreis, in welchem während des Betriebes Gleichstrom fliesst. Es können konventionelle Gleichstromquellen zum Einsatz kommen. Vorzugsweise kann die Vorrichtung eine Temperiereinheit aufweisen, um eine galvanische Abscheidung bei einer erfindungsgemäss bevorzugten Temperatur im Bereich von 35 bis 75°C, vorzugsweise 40 bis 60°C, durchführen zu können. Derartige Temperiereinheiten, beispielsweise externe Heizelemente, sind hinlänglich bekannt.

Für die Abscheidung einer Beschichtung mit mehreren Chromschichten, vorzugsweise Hartchromschichten (rein oder zinkhaltig) ist eine Vorrichtung und eine Verfahrensführung bevorzugt, wie sie in der EP-3 000 918 A1 beschrieben ist, bei welcher die Prozessstufen nicht dadurch realisiert werden, dass ein einziger im Reaktor enthaltener Elektrolyt erwärmt beziehungsweise abgekühlt wird, sondern vielmehr eine Elektrolytlösung mit einer Temperatur T1 für die nächste Prozessstufe durch eine Elektrolytlösung mit einer Temperatur T2 ≠ T1 ersetzt wird.

Gemäss der vorliegenden Erfindung enthält das für die Abscheidung einer Chromschicht, vorzugsweise Hartchromschicht (rein oder zinkhaltig) verwendete galvanische Bad, d.h. die Elektrolytlösung, in einer wässrigen Lösung mindestens eine Cr(III)-Verbindung zur galvanischen Abscheidung von Chrom auf dem als Kathode fungierenden Substrat. Jede im Stand der Technik für galvanische Verfahren verwendete Cr(III)-Verbindung kann eingesetzt werden. Erfindungsgemäss bevorzugt ist Cr(III)-sulfat (Cr₂(SO₄)₃).

Vorzugsweise enthält das für die Abscheidung einer Chromschicht, vorzugsweise Hartchromschicht (rein oder zinkhaltig) verwendete galvanische Bad, d.h. die Elektrolytlösung, mindestens eine Carboxylatverbindung der Formel R-COOH, wobei R H oder ein C1-10-Alkylrest, vorzugsweise H oder ein C1-4-Alkylrest ist. Der Alkylrest kann linear oder verzweigt sein, weist aber keine weitere funktionelle Gruppe auf. Beispielhaft seien Ameisensäure oder Essigsäure genannt. Es kann auch ein Salz der vorstehenden Carboxylatverbindung verwendet werden. Bevorzugt können Alkalimetallsalze, Erdalkalimetallsalze oder Ammoniumsalze der entsprechenden Carboxylatverbindung verwendet werden. Ein bevorzugtes Salz ist Ammoniumformiat als Ameisensäuresalz.

Gemäss einer besonders bevorzugten Ausführungsform der vorliegenden Erfindung enthält das für die Abscheidung einer Chromschicht, vorzugsweise Hartchromschicht (rein oder zinkhaltig) verwendete galvanische Bad ausser den gegebenenfalls vorhandenen Zinkionen keine zugesetzten Fremdionen wie Blei-, Kupfer-, Eisen- oder Nickelionen. Derartige Fremdionen können die galvanische Abscheidung von Chrom aus einem Cr(III)-Elektrolyten stören oder beeinflussen. Gemäss einer bevorzugten Ausführungsform der vorliegenden Erfindung besteht das für die Abscheidung einer Chromschicht, vorzugsweise Hartchromschicht (rein oder zinkhaltig) verwendete galvanische Bad aus der vorstehend beschriebenen eine Cr(III)-Verbindung und der vorstehend beschriebenen Carboxylatverbindung, sowie gegebenenfalls einer Zinkverbindung.

Erfindungsgemäss bevorzugt weist das für die Abscheidung einer Chromschicht, vorzugsweise Hartchromschicht (rein oder zinkhaltig) verwendete galvanische Bad eine Konzentration an Cr(III)-Ionen im Bereich von 0,5 mol/l bis 2,0 mol/l, vorzugsweise 0,6 mol/l bis 1,5 mol/l auf.

Erfindungsgemäss bevorzugt weist das für die Abscheidung einer Chromschicht, vorzugsweise Hartchromschicht (rein oder zinkhaltig) verwendete galvanische Bad eine derartige Konzentration an Carboxylationen auf, dass das molare Verhältnis von Cr(III)-Ionen zu Carboxylationen im Bereich von 0,1-0,9, vorzugsweise 0,12 bis 0,7 und besonders bevorzugt von 0,13 bis 0,5 liegt.

Erfindungsgemäss bevorzugt weist das für die Abscheidung einer Chromschicht, vorzugsweise Hartchromschicht (rein oder zinkhaltig) verwendete galvanische Bad einen pH-Wert im Bereich von 4,5 bis 6,5, vorzugsweise 5.0 bis 5.5 auf.

Die vorliegende Erfindung betrifft weiterhin ein Verfahren zur Herstellung eines galvanisch beschichteten Artikels gemäss einem der vorhergehenden Ansprüche, umfassend den Schritt der Erzeugung einer galvanischen Beschichtung auf einer Oberfläche eines Substrats, wobei diese Erzeugung die galvanischen Abscheidung einer Cr(III)-Verbindung aus einem galvanischen Bad umfasst, dadurch gekennzeichnet, dass Zinkionen in das eine Cr(III)-Verbindung aufweisende galvanische Bad gegeben und zusammen mit dem Chrom unter Erhalt einer Zink-haltigen Chromschicht, vorzugsweise Hartchromschicht, galvanisch abgeschieden werden.

Gemäss des erfindungsgemässen Verfahrens werden die Zinkionen in das eine Cr(III)-Verbindung aufweisende galvanische Bad gegeben und zusammen mit dem Chrom unter Erhalt einer Zink-haltigen Chromschicht, vorzugsweise Hartchromschicht galvanisch abgeschieden. Bei dieser Ausführungsform weist das eine Cr(III)-Verbindung aufweisende galvanische Bad vorzugsweise einen Anteil von Zinkionen im Bereich von 1 bis 800 ppm, vorzugsweise 50 bis 600 ppm, besonders bevorzugt 100 bis 500 ppm auf.

Bevorzugt ist die für die Abscheidung der Chromschicht, vorzugsweise Hartchromschicht verwendete Chrom(III)-Verbindung Chrom(III)-sulfat. Besonders bevorzugt enthält das die Cr(III)-Verbindung aufweisende galvanische Bad zusätzlich eine Carboxylverbindung der Formel R-COOH oder ein Salz davon, wobei R H oder ein C1-10-Alkylrest ist. Bevorzugt ist die für die Abscheidung der Chromschicht, vorzugsweise Hartchromschicht verwendete ZinkVerbindung ZnCl₂ oder ZnSO₄.

Die erfindungsgemässe galvanische Abscheidung der Chromschicht, vorzugsweise Hartchromschicht auf einer Oberfläche eines Substrats wird vorzugsweise in einer vorstehend beschriebenen Vorrichtung durchgeführt und umfasst die Schritte:
a) Einführen des Substrats in das entsprechende galvanische Bad der Vorrichtung,
b) Anlegen eines Gleichstroms an die Anode der Vorrichtung und das als Kathode fungierende Substrat.

Wie vorstehend beschrieben wird bei der galvanischen Abscheidung einer Chromschicht, vorzugsweise Hartchromschicht (rein oder zinkhaltig) durch die Trennung der Anode beziehungsweise des Anodenraums vom galvanischen Bad mittels einer kationenselektiven Membran eine unerwünschte Oxidation der im galvanischen Bad enthaltenen Carboxylverbindung an der Anode im Wesentlichen verhindert. Dies hat unter anderen den Vorteil, dass diese galvanische Abscheidung bei einem pH-Wert im Bereich von 4,5 bis 6,5, vorzugsweise 5.0 bis 5.5 durchgeführt werden kann, ohne dass es zu einem raschen signifikanten Anstieg des pH-Wertes während der galvanischen Abscheidung kommt. Zudem wird die im galvanischen Bad enthaltene Carboxylverbindung auf diese Weise einer Zersetzung entzogen.

Erfindungsgemäss bevorzugt wird die galvanische Abscheidung einer Chromschicht, vorzugsweise Hartchromschicht (rein oder zinkhaltig) bei einer Temperatur im Bereich von 35 bis 75°C, vorzugsweise 40 bis 60°C durchgeführt, wenn eine einzige Schicht abgeschieden werden soll.

Für den Fall einer Abscheidung mehrerer Chromschichten, wie in der EP-0 565 070 B1 und der EP-0 722 515 B1 beschrieben und als TOPOCROM^{®}-Verfahren im Markt etabliert, erfolgt die Abscheidung vorzugsweise in mehreren Prozessstufen bei unterschiedlichen oder wahlweise gleichen Temperaturen. So kann in einer ersten Prozessstufe eine Grundschicht aus Chrom mit einem Elektrolyten abgeschieden werden, welcher eine Temperatur im Bereich von 40 bis 60°C, vorzugsweise 45 bis 55°C aufweist. In einer zweiten Prozessstufe kann eine Strukturchromschicht mit einem Elektrolyten abgeschieden werden, welcher eine Temperatur im Bereich von 25 bis 39°C, vorzugsweise 30 bis 38°C, oder alternativ im Bereich von 40 bis 60°C, vorzugsweise 45 bis 55°C aufweist. Schliesslich kann einer dritten Prozessstufe eine Deckchromschicht mit einem Elektrolyten abgeschieden werden, welcher wieder eine höhere Temperatur im Bereich von 40 bis 60°C, vorzugsweise 45 bis 55°C aufweist.

Erfindungsgemäss soll mindestens eine Chromschicht des vorstehenden mehrschichtigen Aufbaus Zink enthalten, welches wie vorstehend beschrieben eingebracht werden kann. Erfindungsgemäss bevorzugt enthält die vorstehend beschriebene Grundschicht Zink in den vorstehend beschriebenen Mengen. Es ist aber auch möglich, das Zink entsprechend alternativ oder zusätzlich in eine der anderen Chromschicht des mehrschichtigen Aufbaus einzubringen.

Gemäss einer weiteren Ausführungsform kann auf die Abscheidung einer vorstehend beschriebenen Grundschicht verzichtet werden, sodass nur eine oder zwei Chromschichten (Struktur- und gegebenenfalls Deckschicht) wie vorstehend beschrieben abgeschieden werden müssen (welche gegebenenfalls wie vorstehend beschrieben Zink enthalten können).

Es ist weiterhin bevorzugt, dass die galvanische Abscheidung einer Schicht (zinkhaltige Schicht oder Chromschicht, vorzugsweise Hartchromschicht (rein oder zinkhaltig)) mit einer Stromdichte im Bereich von 10 bis 300 A/dm², vorzugsweise 25 bis 200 A/dm² und besonders bevorzugt 30 bis 120 A/dm² durchgeführt wird.

Die erfindungsgemäss erhaltenen Chromschichten können wie vorstehend beschrieben auf unbehandelte Substrate aufgetragen werden.

Die erfindungsgemäss erhaltenen Beschichtungen weisen eine ausserordentlich hohe Korrosionsbeständigkeit auf. In einem neutralen Salzsprühnebeltest nach DIN EN ISO 9227 zeigen die erfindungsgemässen Beschichtungen über einen Zeitraum von 500 h und mehr keinerlei Korrosion. Langzeittests zeigen auch nach einer deutlich längeren Testdauer keine Korrosion der erfindungsgemässen Beschichtungen.

Es ist weiterhin möglich, auf eine bestehende Chromschicht (rein oder zinkhaltig) eine weitere Chromschicht aus einer Cr(III)-Elektrolytlösung abzuscheiden. Auf diese Weise können grössere Schichtdicken beziehungsweise mehrlagige Chromschichten mit Teilschichten mit unterschiedlichen Eigenschaften erhalten werden.

Beispielsweise kann wie in der EP-0 722 515 B1 und der EP-4 012 074 A1 beschrieben mit Hilfe des TOPOCROM^{®}-Verfahrens ein mehrlagiges Chromschichtsystem erzeugt werden. Es kann zunächst eine Gleichstrom-Grundschicht auf ein Substrat aufgetragen werden, bevor auf diese Grundschicht eine Strukturschicht aufgebracht wird. Weiterhin kann bei bestimmten Anwendungen auf die Strukturschicht eine zusätzliche Chromschicht (sogenannte Fertigchromschicht oder Deckschicht) aufgebracht werden. Es wird eine Strukturschicht mit kalottenförmigen (halbkugelförmigen) Erhebungen ausgebildet, über welche eine gewünschte Rauheit und Geschlossenheit der Oberfläche (Topgraphie) wie gewünscht eingestellt werden kann. Diese Oberfläche ist absolut frei von scharfen Kanten.

Wie vorstehend beschrieben kann eine oder mehrere dieser Schichten Zink enthalten.

Bevorzugt weist die Grundschicht eine Dicke von vorzugsweise 1 bis 500 pm, vorzugsweise 10 bis 250 pm auf. Erfindungsgemäss ist die Schichtdicke der Strukturschicht rauhigkeitsabhängig. Ein beispielhafter Rauhigkeitswert (Mittenrauwert Ra gemäss DIN EN ISO 4287:2010, d.h. der rechnerische Mittelwert aller Abweichungen des Rauheitsprofils von der mittleren Linie entlang der Bezugsstrecke) einer erfindungsgemässen Strukturschicht beträgt 0,1-15 pm, vorzugsweise 0,4-12 µm. Die Fertigchromschicht zum Schutz der Strukturschicht weist vorzugsweise eine Dicke von vorzugsweise 2 bis 20 µm, besonders bevorzugt 3 bis 15 pm und insbesondere 4 bis 10 pm auf.

Zur Erzeugung einer Chrom-Grundschicht werden vorzugsweise Stromdichten im Bereich von 30 bis 50 A/dm², bevorzugt 35 bis 45 A/dm² für einen Zeitraum von 5 bis 360 min, vorzugsweise 5 bis 60 min, vorzugsweise 30 bis 50 min angelegt.

Auf diese Grundschicht wird anschliessend die sogenannte Strukturschicht aufgetragen. Beispielsweise umfasst beim TOPOCROM ^{®}-Verfahren die dort gebildete Strukturchromschicht halbkugelförmige Kalotten. Vorzugsweise wird die Strukturschicht mittels eines Gleichstrom-Auftrageverfahrens erzeugt, wobei mittels mindestens eines Anfangsimpulses der elektrischen Spannung und/oder des elektrischen Stromes auf der zu beschichtenden Fläche Keimbildungen des Abscheidematerials erreicht werden und anschließend mittels mindestens eines Folgeimpulses ein Wachstum der Abscheidematerialkeime durch Anlagerung von weiterem Abscheidematerial herbeigeführt wird, wobei während der Keimbildungsphase die Erhöhung oder Erniedrigung der elektrischen Spannung und/oder des elektrischen Stromes in mehreren Stufen erfolgt.

Alternativ kann wie in der EP-4 012 074 A1 beschrieben eine Oberflächenbeschichtung aufgetragen werden, umfassend eine Grundschicht und eine darauf aufgebrachte Strukturschicht, wobei die Grundschicht mindestens zwei Teilschichten umfasst, in welchen das abgeschiedene Chrom in unterschiedlichen Mengen enthalten ist.

Erfindungsgemäss kann eine dieser Teilschichten, oder alternativ beide Teilschichten, Zink enthalten, welches wie vorstehend beschrieben eingebracht werden kann.

Gemäss einer weiteren Ausführungsform kann auf die Abscheidung einer vorstehend beschriebenen Grundschicht verzichtet werden, sodass nur eine oder zwei Chromschichten (Struktur- und gegebenenfalls Deckschicht, gegebenenfalls wie vorstehend beschrieben Zink enthaltend) wie vorstehend beschrieben abgeschieden werden müssen.

Die vorliegende Erfindung wird anhand von nicht einschränkenden Figuren und Beispielen näher erläutert. Es zeigen:
- Fig. 1: eine mikroskopische (REM) Aufnahme einer aus Cr(III) galvanisch erzeugten Hartchromschicht
- Fig. 2: eine mikroskopische (REM) Aufnahme einer aus Cr(III) galvanisch erzeugten Hartchromschicht gemäss Beispiel 1, welche zusätzliche Zink enthält
- Fig. 3: eine mikroskopische (REM) Aufnahme eines Querschliffs durch den in Beispiel 1 hergestellten galvanischen Artikel.

### Beispiel 1

Ein Eisenstab (Beschichtungslänge 100 mm, Durchmesser 6 mm) wurde in ein galvanisches Bad (mit einem Volumen von 800 ml) gegeben, welches Chrom(III)-sulfat (entsprechend einer Menge von 20-25 g/l Cr(II)-Ionen im Bad), Ammoniumformiat (in einer Menge entsprechend einem molaren Verhältnis von Cr(III)-Ionen zu Carboxylationen im Bereich von 0,2 bis 0,5) sowie 350 bis 400 ppm Zinksulfat enthielt. Das galvanische Bad hatte einen pH-Wert von 5 und eine Temperatur im Bereich von 55-60°C.

Die galvanische Beschichtung erfolgte für 50 min bei 55°C unter Bedingungen von 10-12 A, 10-12V und einer Stromdichte von 50-60 A/dm². Nach der Hälfte der Beschichtungszeit wurde weiteres Chromsulfat (entsprechend einer Menge von 5 g/l Cr(III)-Ionen im Bad) zugegeben. Es wurde eine Schicht mit einer Stärke von 50 pm erzeugt.

Wie aus einem Vergleich der Figuren 1 und 2 ersichtlich weist eine aus einer Cr(III)-Verbindung in Abwesenheit von Zn-Ionen galvanisch aufgetragene Hartchromschicht sichtbare Öffnungen von Rissen in ihrer Oberfläche auf und ist daher nicht korrosionsbeständig.

Die in Beispiel 1 hergestellte Hartchromschicht enthält etwa 3% Zink, bezogen auf die Gesamtmenge der abgeschiedenen Schicht. Die Oberflächenstruktur der Schicht gemäss Beispiel 1 ist, wie aus Fig. 2 ersichtlich, deutlich unterschiedlich zur Oberflächenstruktur der reinen Hartchromschicht gemäss Fig. 1.

In Fig. 3 ist eine mikroskopische (REM)-Aufnahme eines Querschliffs des Artikels zu sehen, welcher wie in Beispiel 1 beschrieben galvanisch beschichtet wurde. Unten ist das Substrat (Eisen) zu erkennen. Darauf befindet sich die abgeschiedene Hartchromschicht. Es ist deutlich eine halbschalige Struktur der Chromschicht zu erkennen. Zwischen einigen Halbschalen sind (gelb eingefärbte) Zinkschichten angeordnet.

In einem neutralen Salzsprühnebeltest nach DIN EN ISO 9227 zeigte der in Beispiel 1 hergestellte Artikel selbst nach 500 h noch keinerlei Korrosion.

## Patentansprüche

1. Galvanisch beschichteter Artikel, umfassend ein Substrat und eine Beschichtung, welche eine aus einer Cr(III)-Verbindung erzeugte Chromschicht, vorzugsweise Hartchromschicht, umfasst, **dadurch gekennzeichnet, dass** die Chromschicht, vorzugsweise Hartchromschicht, zusätzlich Zink aufweist.

2. Galvanisch beschichteter Artikel nach Anspruch 1, **dadurch gekennzeichnet, dass** das Zink in der Chromschicht, vorzugsweise Hartchromschicht, in einer Menge von 0,1 bis 10 Gew.-% Zn, vorzugsweise 1 bis 5 Gew.-% Zn enthalten ist.

3. Galvanisch beschichteter Artikel nach Anspruch 1 oder 2, **dadurch gekennzeichnet, dass** die Chromschicht, vorzugsweise Hartchromschicht, eine halbschalige Struktur mit zwischen den Halbschalen angeordneten Zinkschichten aufweist.

4. Galvanisch beschichteter Artikel nach einem der vorhergehenden Ansprüche, **dadurch gekennzeichnet, dass** das Substrat ausgewählt ist aus der Gruppe bestehend aus Eisen und Stahl.

5. Galvanisch beschichteter Artikel nach einem der vorhergehenden Ansprüche, **dadurch gekennzeichnet, dass** auf der Zink aufweisenden Chromschicht, vorzugsweise Hartchromschicht, eine oder mehrere weitere Chromschichten, vorzugsweise Hartchromschichten, aus einer Cr(III)-Verbindung galvanisch abgeschieden sind.

6. Verfahren zur Herstellung eines galvanisch beschichteten Artikels gemäss einem der vorhergehenden Ansprüche, umfassend den Schritt der Erzeugung einer galvanischen Beschichtung auf einer Oberfläche eines Substrats, wobei diese Erzeugung die galvanischen Abscheidung einer Cr(III)-Verbindung aus einem galvanischen Bad umfasst, **dadurch gekennzeichnet, dass** Zinkionen in das eine Cr(III)-Verbindung aufweisende galvanische Bad gegeben und zusammen mit dem Chrom unter Erhalt einer Zink-haltigen Chromschicht, vorzugsweise Hartchromschicht, galvanisch abgeschieden werden.

7. Verfahren nach Anspruch 6, **dadurch gekennzeichnet, dass** das eine Cr(III)-Verbindung aufweisende galvanische Bad einen Anteil von Zinkionen im Bereich von 1 bis 800 ppm, vorzugsweise 50 bis 60 ppm, besonders bevorzugt 100 bis 500 ppm aufweist.

8. Verfahren nach einem der Ansprüche 6 bis 7, **dadurch gekennzeichnet, dass** die Chrom(III)-Verbindung Chrom(III)-sulfat ist und das die Cr(III)-Verbindung aufweisende galvanische Bad zusätzlich eine Carboxylverbindung der Formel R-COOH oder ein Salz davon enthält, wobei R H oder ein C1-10-Alkylrest ist.

9. Verfahren nach einem der Ansprüche 6 bis 8, **dadurch gekennzeichnet, dass** die Zinkionen in Form einer Zinkverbindung wie Zn-Formiat, eines Zn-Salzes einer Carbonsäure, ZnCl₂ oder ZnSO₄ zugegeben werden.

10. Verfahren nach einem der Ansprüche 6 bis 9, **dadurch gekennzeichnet, dass** das Verfahren mit einer Stromdichte im Bereich von 10 bis 300 A/dm², vorzugsweise 25 bis 200 A/dm² und besonders bevorzugt 30 bis 120 A/dm² durchgeführt wird.

11. Verfahren nach einem der Ansprüche 6 bis 10, **dadurch gekennzeichnet, dass** für die galvanischen Abscheidung eine Metallmischoxid (MMO)-Elektrode als Anode eingesetzt wird.

12. Verfahren nach einem der Ansprüche 6 bis 11, **dadurch gekennzeichnet, dass** für die galvanischen Abscheidung die Anode mittels einer kationenselektiven Membran von dem galvanischen Bad getrennt ist.
